# EUROPÄISCHE PATENTSCHRIFT

(11) **EP 3 666 928 B1**
(45) Veröffentlichungstag und Bekanntmachung des Hinweises auf die Patenterteilung: **21.02.2024**
(21) Anmeldenummer: 19206952.4
(22) Anmeldetag: 04.11.2019
(51) Int. Cl.: C25D 3/06, C25D 7/06, C25D 17/00, C25D 9/10

(54) **VERFAHREN ZUR HERSTELLUNG EINES MIT EINER BESCHICHTUNG AUS CHROM UND CHROMOXID BESCHICHTETEN METALLBANDS AUF BASIS EINER ELEKTROLYTLÖSUNG MIT EINER DREIWERTIGEN CHROMVERBINDUNG**
PROCESS OF FABRICATING A METAL BAND HAVING A CHROMIUM AND CHROMIUM OXIDE COATING USING A TRIVALENT CHROMIUM CONTAINING ELECTROLYTE
PROCÉDÉ DE FABRICATION D'UNE BANDE MÉTALLIQUE AYANT UN REVÊTEMENT DE CHROME ET D'OXYDE DE CHROME AVEC UN ÉLECTROLYTE À BASE DE CHROMIUM TRIVALENT

(30) Priorität: 13.12.2018 DE 102018132074
(43) Veröffentlichungstag der Anmeldung: 17.06.2020
(73) Patentinhaber: ThyssenKrupp Rasselstein GmbH, 56626 Andernach (DE); thyssenkrupp AG, 45143 Essen (DE)
(72) Erfinder: Marmann, Andrea, 54498 Piesport (DE); Molls, Christoph, 53177 Bonn (DE)
(74) Vertreter: Charrier Rapp & Liebau

(56) Entgegenhaltungen:
- EP-A1- 3 378 973
- EP-A1- 3 728 701
- WO-A1-2015/177314
- US-A- 3 316 160

## Beschreibung

Die Erfindung betrifft ein Verfahren zur Herstellung eines mit einer Beschichtung beschichteten Metallbands nach dem Oberbegriff des Anspruchs 1.

Zur Herstellung von Verpackungen sind aus dem Stand der Technik elektrolytisch mit einer Beschichtung aus Chrom und Chromoxid beschichtete Stahlbleche bekannt, welche als zinnfreies Stahlblech ("Tin Free Steel", TFS) oder als "Electrolytic Chromium Coated Steel (ECCS)" bezeichnet werden und eine Alternative zu Weißblechen darstellen. Diese zinnfreien Stahlbleche zeichnen sich besonders durch ein gutes Haftvermögen für Lacke oder organische Schutzbeschichtungen (wie bspw. Polymerbeschichtungen aus PP oder PET) aus. Trotz der geringen Dicke der Beschichtung aus Chrom und Chromoxid, die in der Regel weniger als 20 nm beträgt, weisen diese chrombeschichteten Stahlbleche eine gute Korrosionsbeständigkeit sowie eine gute Verarbeitbarkeit in Umformverfahren zur Herstellung von Verpackungen, bspw. in Tiefzieh- und Abstreckziehverfahren, auf.

Zur Beschichtung des Stahlsubstrats mit einer metallisches Chrom und Chromoxid enthaltenden Beschichtung sind aus dem Stand der Technik elektrolytische Beschichtungsverfahren bekannt, mit denen die Beschichtung in einer Bandbeschichtungsanlage auf ein bandförmiges Stahlblech unter Verwendung eines Chrom-VI-haltigen Elektrolyten appliziert wird. Aus US 3,316,160-A ist ein Verfahren zur elektrolytischen Chrombeschichtung eines Stahlblechs mit einem Chromsäureanhydrid-Elektrolyten bekannt, in dem das Stahlblech durch mehrere Beschichtungsbäder geleitet wird, wobei das Stahlblech in dem ersten Beschichtungsbad bei einer höheren Stromdichte von mindestens 30 A/dm² mit einer Chromschicht beschichtet wird und in dem zweiten Beschichtungsbad oder den weiteren nachfolgenden Beschichtungsbädern zunächst eine kathodische Behandlung des Stahlblechs bei einer niedrigen Stromdichte von 0,1 bis 10 A/dm² und danach eine elektrolytische Abscheidung einer Chromschicht bei der höheren Stromdichte erfolgt.

Diese Beschichtungsverfahren mit einem sechswertigen Chrom-Elektrolyten, wie Chromsäureanhydrid, weisen allerdings aufgrund der umwelt- und gesundheitsgefährdenden Eigenschaften der im Elektrolyseverfahren verwendeten Chrom-VI-haltigen Elektrolyten erhebliche Nachteile auf und müssen in absehbarer Zeit durch alternative Beschichtungsverfahren ersetzt werden, da die Verwendung von Chrom-VI-haltigen Materialien zukünftig verboten sein wird.

Aus diesem Grund wurden im Stand der Technik bereits elektrolytische Beschichtungsverfahren entwickelt, die auf den Einsatz von Chrom-VI-haltigen Elektrolyten verzichten können. So ist bspw. aus der WO 2015/177314-A1 und der EP 3378973 A1 ein Verfahren zur elektrolytischen Beschichtung eines bandförmigen Stahlblechs mit einer Chrommetall-Chromoxid (Cr-CrOx)-Schicht in einer Bandbeschichtungsanlage bekannt, in dem das Stahlblech als Kathode geschaltet mit hohen Bandgeschwindigkeiten von mehr als 100 m/min durch eine Elektrolytlösung geleitet wird, welche eine dreiwertige Chromverbindung (Cr-III) enthält. Dabei wurde beobachtet, dass die Zusammensetzung der Beschichtung, die je nach den in der Elektrolytlösung neben der dreiwertigen Chromverbindung (Cr-III) noch enthaltenen Komponenten außer den Bestandteilen Chrommetall und Chromoxid auch noch Chromsulfate und Chromcarbide enthalten kann, ganz wesentlich von den Stromdichten der Elektrolyse abhängt, die beim elektrolytischen Abscheideprozess in den Elektrolysetanks, in denen die Elektrolytlösung enthalten ist, an den Anoden eingestellt werden. Es wurde fest gestellt, dass sich in Abhängigkeit der Stromdichte drei Bereiche (Regime I, Regime II und Regime III) ausbilden, wobei in einem ersten Bereich mit niedriger Stromdichte bis zu einer ersten Stromdichteschwelle (Regime I) noch keine chromhaltige Abscheidung auf dem Stahlsubstrat erfolgt, in einem zweiten Bereich mit mittlerer Stromdichte (Regime II) ein linearer Zusammenhang zwischen der Stromdichte und der Gewichtsauflage der abgeschiedenen Beschichtung besteht und bei Stromdichten oberhalb einer zweiten Stromdichteschwelle (Regime III) eine teilweise Zersetzung der applizierten Beschichtung erfolgt, so dass die Gewichtsauflage des Chrom der applizierten Beschichtung in diesem Bereich bei ansteigender Stromdichte zunächst abfällt und sich dann bei höheren Stromdichten auf einen gleichbleibenden Wert einstellt. Dabei wird in dem Bereich mit mittlerer Stromdichte (Regime II) im Wesentlichen metallisches Chrom mit einem Gewichtsanteil von bis zu 80% (bezogen auf das Gesamtgewicht der Beschichtung) auf dem Stahlsubstrat abgeschieden und oberhalb der zweiten Stromdichteschwelle (Regime III) enthält die Beschichtung einen höheren Anteil an Chromoxid, der in dem Bereich der höheren Stromdichten zwischen ¼ und ein 1/3 der Gesamtgewichtsauflage der Beschichtung ausmacht. Die Werte der Stromdichteschwellen, die die Bereiche (Regime I bis III) voneinander abgrenzen, sind dabei abhängig von der Bandgeschwindigkeit, mit der das Stahlblech durch die Elektrolytlösung bewegt wird.

In der WO 2014/079909 A1 ist erwähnt, dass zur Erzielung einer für Verpackungsanwendungen ausreichenden Korrosionsbeständigkeit eines mit einer Chrom-Chromoxid-Beschichtung beschichteten Schwarzblechs (unbeschichtetes Stahlblech) eine Mindestauflage der Beschichtung von wenigstens 20 mg/m² erforderlich ist, um eine mit herkömmlichem ECCS vergleichbare Korrosionsbeständigkeit zu erzielen. Es hat sich ferner gezeigt, dass zur Erzielung einer für Verpackungsanwendungen ausreichenden Korrosionsbeständigkeit eine Mindestauflage von Chromoxid von wenigstens 5 mg/m² in der Beschichtung erforderlich ist. Um eine solche Mindestauflage von Chromoxid in der Beschichtung zu gewährleisten, erscheint es zweckmäßig, in dem Elektrolyseverfahren hohe Stromdichten anzulegen, damit in dem Bereich (Regime III) gearbeitet werden kann, in dem sich eine Beschichtung mit einem relativ hohen Chromoxid-Anteil auf dem Stahlsubstrat abscheidet. Um eine Beschichtung mit einem hohen Chromoxid-Anteil zu erhalten, müssten demzufolge hohe Stromdichten eingesetzt werden. Die Erzielung hoher Stromdichten in den Elektrolysetanks erfordert jedoch einen erheblichen Energieaufwand für die Beaufschlagung der Anoden mit hohen Strömen.

Die unter WO 2019/121582 A1 nachveröffentlichte europäische Patentanmeldung offenbart ein Verfahren zur Herstellung eines mit einer Chrommetall und Chromoxid enthaltenden Beschichtung beschichteten Schwarzblechbands aus einer Elektrolytlösung, welche eine dreiwertige Chromverbindung enthält, in dem das Schwarzblechband als Kathode geschaltet in Kontakt mit der Elektrolytlösung gebracht und nacheinander durch mehrere hintereinander angeordnete Elektrolysetanks geleitet wird, wobei die Stromdichte in den vorderen Elektrolysetanks in einem Regime II und in die Stromdichte in den hinteren Elektrolysetanks in einem Regime III liegt und die Stromdichte in dem Regime III höher als die Stromdichte in dem Regime II ist und sich bei den Stromdichten in dem Regime II eine chromoxidhaltige Schicht auf dem Schwarzblech abscheidet, die einen niedrigeren Anteil des Chromoxyds aufweist im Vergleich zu der Schicht, die sich in dem Regime III abscheidet.

Die Aufgabe der vorliegenden Erfindung besteht in der Bereitstellung eines möglichst effizienten und energiesparenden Verfahrens zur Herstellung eines mit einer Beschichtung aus Chrom und Chromoxid beschichteten Weißblechbands auf Basis einer Elektrolytlösung mit einer dreiwertigen Chromverbindung.

Gelöst wird diese Aufgabe durch ein Verfahren mit den Merkmalen des Anspruchs 1. Bevorzugte Ausführungsformen dieses Verfahrens sind den Unteransprüchen zu entnehmen.

In dem Verfahren gemäß der Erfindung wird eine Beschichtung, die Chrommetall und Chromoxid enthält, elektrolytisch aus einer Elektrolytlösung, die eine dreiwertige Chromverbindung enthält, auf ein Weißblechband aufgebracht, indem das Weißblechband als Kathode geschaltet in Kontakt mit der Elektrolytlösung gebracht wird, wobei das Weißblechband nacheinander mit einer vorgegebenen Bandgeschwindigkeit in einer Bandlaufrichtung durch mehrere in Bandlaufrichtung hintereinander angeordnete Elektrolysetanks geleitet wird, wobei in dem in Bandlaufrichtung gesehen ersten Elektrolysetank oder in einer vorderen Gruppe von Elektrolysetanks eine niedrige Stromdichte j₁, in einem in Bandlaufrichtung folgenden zweiten Elektrolysetank oder in einer mittleren Gruppe von Elektrolysetanks eine mittlere Stromdichte j₂ und in einem in Bandlaufrichtung gesehen letzten Elektrolysetank oder in einer hinteren Gruppe von Elektrolysetanks eine hohe Stromdichte j₃ vorliegt, wobei j₁ ≤ j₂ < j₃ ist und die niedrige Stromdichte j₁ größer als 20 A/dm² ist.

Die niedrige Stromdichte j₁ > 20 A/dm² ist dabei so ausgewählt, dass sich in dem ersten Elektrolysetank oder in der vorderen Gruppe von Elektrolysetanks bereits eine Beschichtung auf dem Weißblechband abscheidet, die Chrom und/oder Chromoxid enthält. Mit dem gewählten unteren Grenzwert für die Stromdichte von 20 A/dm² lassen sich auch bei niedrigen Bandgeschwindigkeiten (von bspw. v = 100 m/min) bereits Chrom und/oder Chromoxid enthaltende Beschichtungen abscheiden. Zur Erzielung eines hohen Durchsatzes sind Bandgeschwindigkeiten von v ≥ 100 m/min bevorzugt.

Durch die Aufteilung der in Bandlaufrichtung hintereinander angeordneten Elektrolysetanks und Einstellung unterschiedlicher, in Bandlaufrichtung ansteigender Stromdichte in den einzelnen Elektrolysetanks ist es möglich, einerseits hohe Bandgeschwindigkeiten von 100 m/min oder mehr einzuhalten, und andererseits eine genügend hohe Gewichtsauflage der Beschichtung auf wenigstens einer Seite des Weißblechbands abzuscheiden, wobei die Beschichtung den für eine ausreichende Korrosionsbeständigkeit erforderlichen Anteil des Chromoxids von wenigstens 5 mg/m², bevorzugt von mehr als 7 mg/m² aufweist.

Wenn von Chromoxid gesprochen wird, sind dabei alle Oxidformen des Chrom (CrOx), einschließlich Chromhydroxide, insbesondere Chrom(III)-Hydroxid und Chrom(III)-oxidHydrat, sowie Mischungen davon gemeint.

Dadurch, dass in dem ersten Elektrolysetank oder in der vorderen Gruppe von Elektrolysetanks und in dem zweiten Elektrolysetank oder in der mittleren Gruppe von Elektrolysetanks eine, verglichen mit dem in Bandlaufrichtung gesehen letzten Elektrolysetank oder in der hinteren Gruppe von Elektrolysetanks, niedrigere Stromdichte j₁ bzw. j₂ eingesetzt wird, kann Energie gespart werden, da für die Beaufschlagung der Anoden in dem ersten Elektrolysetank oder in der vorderen Gruppe von Elektrolysetanks und in dem zweiten Elektrolysetank oder in der mittleren Gruppe von Elektrolysetanks geringere elektrische Ströme benötigt werden. Dennoch wird eine genügend hohe Gewichtsauflage von Chromoxid in der Beschichtung erzeugt, da auch bei den niedrigeren Stromdichten j₁ und j₂, die in dem ersten bzw. dem zweiten Elektrolysetank bzw. der vorderen und der mittleren Gruppe von Elektrolysetanks eingestellt werden, bereits zu einem gewissen Anteil Chromoxid auf dem Metallsubstrat abgeschieden wird. Der größere Anteil von Chromoxid wird in dem in Bandlaufrichtung gesehen letzten Elektrolysetank oder in der hinteren Gruppe von Elektrolysetanks abgeschieden, weil darin die hohe Stromdichte j₃ eingestellt wird, bei der der Anteil des Chromoxids an der Gesamtauflage der Beschichtung höher ausfällt.

Da bereits in dem ersten Elektrolysetank oder in der vorderen Gruppe von Elektrolysetanks und in dem zweiten Elektrolysetank oder in der mittleren Gruppe von Elektrolysetanks ein gewisser Gewichtsanteil der Gesamtauflage der abgeschiedenen Beschichtung, der bei ca. 9 bis 25 % liegt, auf das Chromoxid entfällt, bilden sich bereits in dem ersten Elektrolysetank oder in der vorderen Gruppe von Elektrolysetanks und in dem zweiten Elektrolysetank oder in der mittleren Gruppe von Elektrolysetanks Chromoxidkristalle auf der Oberfläche des Weißblechbands aus. Diese Chromoxidkristalle wirken in dem letzten Elektrolysetank und/oder in der hinteren Gruppe von Elektrolysetanks als Keimzelle für das Anwachsen weiterer Oxidkristalle, weshalb dadurch die Effizienz der Abscheidung von Chromoxid bzw. der Anteil des Chromoxids an der Gesamtauflage der Beschichtung in dem letzten Elektrolysetank oder in der hinteren Gruppe von Elektrolysetanks zunimmt. Somit kann, unter energiesparender Verwendung von niedrigeren Stromdichten j₁ und j₂ in dem ersten und dem zweiten Elektrolysetank bzw. der vorderen und mittleren Gruppe von Elektrolysetanks, eine genügend hohe Auflage von Chromoxid von bevorzugt mehr als 5 mg/m² auf der Oberfläche des Weißblechbands erzeugt werden.

Der in dem ersten Elektrolysetank oder in der vorderen Gruppe von Elektrolysetanks und in dem zweiten Elektrolysetank oder in der mittleren Gruppe von Elektrolysetanks erzeugte Anteil des Chromoxids bildet aufgrund des höheren Sauerstoffanteils in der Beschichtung im Vergleich zu einem elektrolytischen Abscheiden mit höheren Stromdichten (und folglich geringerem Oxidanteil) eine dichtere Beschichtung aus, die zu einer verbesserten Korrosionsbeständigkeit führt.

Die Verwendung von wenigstens drei hintereinander angeordneten Elektrolysetanks ermöglicht die Einhaltung einer hohen Bandgeschwindigkeit bei möglichst niedrigen Stromdichten, wodurch die Effizienz des Verfahrens gesteigert wird. Es hat sich gezeigt, dass zur Einhaltung einer bevorzugten Bandgeschwindigkeit von mindestens 100 m/min eine Stromdicht von wenigstens 25 A/dm² benötigt wird, damit eine Abscheidung einer Chrom-Chromoxidschicht auf wenigstens einer Oberfläche des Weißblechbands erfolgen kann. Diese Stromdicht von 25 A/dm² stellt den ersten Stromdichteschwellwert bei einer Bandgeschwindigkeit von ca. 100 m/min dar, der das Regime I (keine Chromabscheidung) von Regime II (Chromabscheidung mit linearen Zusammenhang zwischen Stromdichte und der Chrom-Gewichtsauflage der abgeschiedenen Beschichtung) abgrenzt.

Die Stromdichten (j₁, j₂, j₃) in den Elektrolysetanks werden jeweils an die Bandgeschwindigkeit angepasst, wobei zumindest im Wesentlichen ein linearer Zusammenhang zwischen der Bandgeschwindigkeit und der jeweiligen Stromdichte (j₁, j₂, j₃) vorliegt. Dabei ist es von Vorteil, wenn die Stromdichte in dem ersten Elektrolysetank oder in der vorderen Gruppe von Elektrolysetanks kleiner ist als in dem zweiten Elektrolysetank oder in der mittleren Gruppe von Elektrolysetanks. Eine geringere Stromdichte in dem ersten Elektrolysetank oder in der vorderen Gruppe von Elektrolysetanks erzeugt unmittelbar auf der Oberfläche des Weißblechbands eine dichte und damit korrosionsbeständige Chrom-Chromoxidbeschichtung mit einem relativ hohen Chromoxid-Anteil, der bevorzugt bei mehr als 8%, insbesondere zwischen 8 und 15% und besonders bevorzugt bei mehr als 10 Gew.% und liegt.

Zur Erzeugung der Stromdichten (j₁, j₂, j₃) in den Elektrolysetanks ist zweckmäßig in jedem Elektrolysetank wenigstens ein Anodenpaar mit zwei gegenüberliegenden Anoden angeordnet, wobei das Weißblechband zwischen den gegenüberliegenden Anoden eines Anodenpaars durchläuft. Dadurch kann eine gleichmäßige Stromdichteverteilung um das Weißblechband erzielt werden. Zweckmäßig sind die Anodenpaare jedes Elektrolysetanks dabei unabhängig voneinander mit elektrischem Strom beaufschlagbar, so dass in den Elektrolysetanks unterschiedliche Stromdichten (j₁, j₂, j₃) eingestellt werden können.

Um in dem in Bandlaufrichtung gesehen letzten Elektrolysetank eine hohe Stromdichte j₃ einstellen zu können, kann darin wenigstens ein Anodenpaar vorgesehen sein, welches im Vergleich zu den Anodenpaaren in den vorangehenden Elektrolysetanks eine geringere Ausdehnung in Bandlaufrichtung aufweist. Dadurch können alle Anodenpaare mit gleich viel elektrischem Strom betrieben werden und dennoch kann in dem letzten Elektrolysetank eine hohe Stromdichte j³ eigestellt werden, die höher als die Stromdichte in den vorangehenden Elektrolysetanks ist. Weiterhin können durch die Verwendung eines verkürzten Anodenpaars in dem letzten Elektrolysetank die Anoden mit einem Gleichrichter gekoppelt werden, der über eine geringere Gleichrichterkapazität verfügt.

Bevorzugt wird die Bandgeschwindigkeit des Weißblechbands so gewählt, dass die Elektrolysedauer (t_{E}), in der das Weißblechband elektrolytisch wirksam in Kontakt mit der Elektrolytlösung steht, in jedem der Elektrolysetanks kleiner als 2,0 Sekunden ist und insbesondere zwischen 0,5 und 1,9 Sekunden liegt und bevorzugt kleiner als 1,0 Sekunden ist und insbesondere zwischen 0,6 Sekunden und 0,9 Sekunden liegt. Dies gewährleistet einerseits eine höhere Effizienz des Verfahrens und andererseits die Abscheidung einer Beschichtung mit einer ausreichenden Gewichtsauflage des Chrom von bevorzugt wenigstens 40 mg/m² und insbesondere von 70 mg/m² bis 180 mg/m². Der in der Beschichtung enthaltene Gewichtsanteil des Chromoxid an der gesamten Gewichtsauflage der Beschichtung liegt dabei bei wenigstens 5%, bevorzugt bei mehr als 10% und insbesondere bei 11 bis 16%. Eine kurze Elektrolysedauer von weniger als 1 Sekunde in jedem der Elektrolysetanks fördert (bei gleichbleibender Stromdichte) die Ausbildung von Chromoxid und hemmt die Ausbildung von metallischem Chrom, weshalb die Einhaltung kurzer Elektrolysedauern (t_{E}) auch in Bezug auf die Ausbildung einer Beschichtung mit einem möglichst hohen Chromoxid-Anteil zu bevorzugen ist.

Die gesamte Elektrolysedauer (t_{E}), in der das Weißblechband elektrolytisch wirksam in Kontakt mit der Elektrolytlösung (E) steht, ist - aufsummiert über alle Elektrolysetanks (1c - 1h) hinweg - bevorzugt kleiner als 16 Sekunden und liegt insbesondere zwischen 3 und 16 Sekunden. Die gesamte Elektrolysedauer ist besonders bevorzugt kleiner als 8 Sekunden und liegt insbesondere zwischen 4 Sekunden und 7 Sekunden.

Durch die Anordnung der Elektrolysetanks, durch die das Weißblechband in Bandlaufrichtung durchgeführt wird, erfolgt eine schichtweise Abscheidung der Beschichtung, wobei in jedem der Elektrolysetanks, je nach gewählter Stromdichte im jeweiligen Elektrolysetank, eine Schicht mit unterschiedlicher Zusammensetzung der Beschichtung, insbesondere mit einem unterschiedlichen Chromoxid-Anteil in der jeweiligen Schicht, erzeugt wird. So kann bspw. in dem ersten Elektrolysetank oder in der vorderen Gruppe von Elektrolysetanks eine Chrommetall und Chromoxid enthaltende Schicht mit einem Gewichtsanteil des Chromoxid von mehr als 5%, insbesondere von 6 bis 15 % auf der Oberfläche des Weißblechbands abgeschieden werden und in dem zweiten Elektrolysetank oder in der mittleren Gruppe von Elektrolysetanks eine Chrommetall und Chromoxid enthaltende Schicht mit einem Gewichtsanteil des Chromoxid von weniger als 5%, insbesondere von 1 bis 3 %. In dem dritten Elektrolysetank oder in der hinteren Gruppe von Elektrolysetanks wird in jedem Fall bei der hohen Stromdichte j₃ eine Schicht mit einem höheren Gewichtsanteil des Chromoxids abgeschieden, wobei der höhere Gewichtsanteil des Chromoxid bevorzugt bei mehr als 40%, insbesondere zwischen 50 bis 80 % liegt.

Die aus der Elektrolytlösung aufgebrachte Beschichtung, die zumindest die Bestandteile Chrommetall und Chromoxid und ggf. noch Chromsulphate und Chromcarbide enthält, weist zur Erzielung einer ausreichend hohen Korrosionsbeständigkeit bevorzugt eine gesamte Gewichtsauflage des Chroms von wenigstens 40 mg/m² und insbesondere von 70 mg/m² bis 180 mg/m² auf, wobei der im Chromoxid enthaltene Anteil der gesamten Gewichtsauflage des Chroms bei wenigstens 5%, bevorzugt bei 10 bis 15% liegt. Der Chromoxid-Anteil weist dabei eine Gewichtsauflage des als Chromoxid gebundenen Chroms von wenigstens 3 mg Cr pro m², insbesondere von 3 bis 15 mg/m² und bevorzugt von wenigstens 7 mg Cr pro m² auf.

Zweckmäßig wird in dem erfindungsgemäßen Verfahren eine einzige Elektrolytlösung verwendet, d.h. die Elektrolysetanks sind alle mit derselben Elektrolytlösung befüllt, wobei sowohl die Zusammensetzung als auch die Temperatur der Elektrolytlösung in allen Elektrolysetanks bevorzugt zumindest im Wesentlichen gleich ist. Bezüglich der Temperatur der Elektrolytlösung hat sich eine (mittlere) Temperatur in allen Elektrolysetanks von weniger als 40°C als in Bezug auf die Abscheidung eines möglichst hohen Anteils von Chromoxid in der Beschichtung als geeignet erwiesen. Es hat sich gezeigt, dass bei Temperaturen der Elektrolytlösung von bis zu 40°C die Ausbildung von Chromoxid gefördert und die Ausbildung von metallischen Chrom unterdrückt wird. Es ist dabei auch möglich, unterschiedliche Temperaturen der Elektrolytlösung in den Elektrolysetanks einzustellen. So kann bspw. zur Erzielung eines möglichst hohen Anteils von Chromoxid in dem letzten Elektrolysetank oder in der hinteren Gruppe von Elektrolysetanks eine niedrigere Temperatur eingestellt werden als in dem ersten und zweiten Elektrolysetank bzw. der vorderen und mittleren Gruppe von Elektrolysetanks. So kann bspw. die (mittlere) Temperatur der Elektrolytlösung in dem letzten Elektrolysetank oder der hinteren Gruppe von Elektrolysetanks zwischen 20°C und weniger als 40°C und bevorzugt zwischen 25°C und 38°C und insbesondere bei 35°C liegen und die Temperatur der Elektrolytlösung in den dem letzten Elektrolysetank vorangehenden Elektrolysetanks kann bei höheren Temperaturen liegen, insbesondere zwischen 40°C und 70°C und bevorzugt bei 55°C.

Wenn von der Temperatur der Elektrolytlösung bzw. von der Temperatur in einem Elektrolysetank gesprochen wird, ist jeweils die mittlere Temperatur gemeint, die sich gemittelt über das gesamte Volumen eines Elektrolysetanks ergibt. In der Regel liegt in den Elektrolysetanks eine Temperaturgradient mit einer Temperaturzunahme von oben nach unten vor.

Eine bevorzugte Zusammensetzung der Elektrolytlösung umfasst basisches Cr(III)-Sulfat (Cr₂(SO₄)₃) als dreiwertige Chromverbindung. Die Konzentration der dreiwertigen Chromverbindung in der Elektrolytlösung beträgt sowohl bei dieser bevorzugten Zusammensetzung als auch in anderen Kompositionen wenigstens 10g/l und bevorzugt mehr als 15 g/l beträgt und liegt insbesondere bei 20 g/l oder mehr. Weitere zweckmäßige Bestandteile der Elektrolytlösung können Komplexbildner, insbesondere ein Alkalimetallcarboxylat, bevorzugt ein Salz der Ameisensäure, insbesondere Kaliumformat oder Natriumformat, sein. Bevorzugt liegt das Verhältnis des Gewichtsanteils der dreiwertigen Chromverbindung zum Gewichtsanteil der Komplexbildner, insbesondere der Formiate, zwischen 1:1,1 und 1:1,4 und bevorzugt zwischen 1:1,2 und 1:1,3 und insbesondere bei 1:1,25. Zur Erhöhung der Leitfähigkeit kann die Elektrolytlösung ein Alkalimetallsulfat, bevorzugt Kalium- oder Natriumsulfat, umfassen. Bevorzugt ist die Elektrolytlösung frei von Halogeniden, insbesondere frei von Chlorid- und Bromid-Ionen sowie frei von einem Pufferungsmittel und insbesondere frei von einem Borsäure-Puffer.

Der pH-Wert der Elektrolytlösung (gemessen bei einer Temperatur von 20°C) liegt bevorzugt zwischen 2,0 und 3,0 und besonders bevorzugt zwischen 2,5 und 2,9 und insbesondere bei 2,7. Zur Einstellung des pH-Werts der Elektrolytlösung kann dieser eine Säure, bspw. Schwefelsäure, zugegeben werden.

Nach dem elektrolytischen Aufbringen der Beschichtung kann auf die Oberfläche der Beschichtung aus Chrommetall und Chromoxid eine organische Beschichtung, insbesondere ein Lack oder ein thermoplastischer Kunststoff, bspw. eine Polymerfolie aus PET, PE, PP oder einer Mischung davon, aufgebracht werden, um einen zusätzlichen Schutz gegen Korrosion und eine Barriere gegen säurehaltige Füllgüter von Verpackungen auszubilden.

Die Erfindung wird nachfolgend anhand von Ausführungsbeispielen unter Bezugnahme auf die begleitenden Zeichnungen näher erläutert, wobei diese Ausführungsbeispiele die Erfindung lediglich beispielhaft erläutern und in Bezug auf den durch die nachfolgenden Ansprüche definierten Schutzbereich nicht beschränken. Die Zeichnungen zeigen:
- **Figur 1:**: schematische Darstellung einer Bandbeschichtungsanlage zur Durchführung des erfindungsgemäßen Verfahrens in einer ersten Ausführungsform mit drei in Bandlaufrichtung v hintereinander angeordneten Elektrolysetanks;
- **Figur 2:**: schematische Darstellung einer Bandbeschichtungsanlage zur Durchführung des erfindungsgemäßen Verfahrens in einer zweiten Ausführungsform mit acht in Bandlaufrichtung v hintereinander angeordneten Elektrolysetanks;
- **Figur 3:**: Schnittdarstellung eines mit dem erfindungsgemäßen Verfahren in der ersten Ausführungsform beschichteten Weißblechbands;
- **Figur 4**:: GDOES-Spektrum einer elektrolytisch auf einem Stahlband abgeschiedenen Schicht, welche Chrommetall, Chromoxid und Chrom-Carbide enthält, wobei das Chromoxid an der Oberfläche der Schicht liegt.

In Figur 1 ist schematisch eine Bandbeschichtungsanlage zur Durchführung des erfindungsgemäßen Verfahrens in einer ersten Ausführungsform gezeigt. Die Bandbeschichtungsanlage umfasst drei neben- bzw. hintereinander angeordnete Elektrolysetanks 1a, 1b, 1c, die jeweils mit einer Elektrolytlösung E befüllt sind. Durch die Elektrolysetanks 1a-1c wird nacheinander ein zunächst unbeschichtetes Weißblechband M geleitet. Das Weißblechband M wird hierzu von einer hier nicht dargestellten Transporteinrichtung in eine Bandlaufrichtung v mit einer vorgegebenen Bandgeschwindigkeit durch die Elektrolysetanks 1a-1c gezogen. Oberhalb der Elektrolysetanks 1a-1c sind Stromrollen S angeordnet, über die das Weißblechband M als Kathode geschaltet wird. In jedem Elektrolysetank ist weiterhin eine Umlenkrolle U angeordnet, um die das Weißblechband M geführt ist und dadurch in den bzw. aus dem Elektrolysetank gelenkt wird.

Innerhalb jedes Elektrolysetanks 1a-1c ist jeweils unterhalb des Flüssigkeitsspiegels der Elektrolytlösung E mindestens ein Anodenpaar AP angeordnet. In dem gezeigten Ausführungsbeispiel sind in jedem Elektrolysetank 1a-1c zwei in Bandlaufrichtung hintereinander angeordnete Anodenpaare AP vorgesehen. Das Weißblechband M wird dabei zwischen den gegenüberliegenden Anoden eines Anodenpaars AP hindurchgeführt. In dem Ausführungsbeispiel von Figur 1 sind somit in jedem Elektrolysetank 1a, 1b, 1c zwei Anodenpaare AP so angeordnet, dass das Weißblechband M nacheinander durch diese Anodenpaare AP durchgeführt wird. Das in stromabwärtiger Richtung letzte Anodenpaar APc des in Bandlaufrichtung v gesehen letzten Elektrolysetanks 1c weist dabei im Vergleich zu den übrigen Anodenpaaren AP eine verkürzte Länge auf. Dadurch kann mit diesem letzten Anodenpaar APc bei Beaufschlagung mit einem gleich hohen elektrischen Strom eine höhere Stromdichte erzeugt werden.

Bei dem Weißblechband M handelt es sich um ein verzinntes Stahlband. Zur Vorbereitung des Elektrolyseverfahrens wird das Weißblechband M zunächst entfettet, gespült, gebeizt und nochmals gespült und in dieser vorbehandelten Form nacheinander durch die Elektrolysetanks 1a -1c geleitet, wobei das Weißblechband M als Kathode geschaltet wird, indem über die Stromrollen S elektrischer Strom zugeführt wird. Die Bandgeschwindigkeit, mit der das Weißblechband M durch die Elektrolysetanks 1a-1c geleitet wird, beträgt mindestens 100 m/min und kann bis zu 900 m/min betragen.

Den in Bandlaufrichtung v hintereinander angeordneten Elektrolysetanks 1a-1c ist jeweils dieselbe Elektrolytlösung E eingefüllt. Die Elektrolytlösung E enthält eine dreiwertige Chromverbindung, bevorzugt basisches Cr(III)-Sulfat, Cr₂(SO₄)₃. Neben der dreiwertigen Chromverbindung enthält die Elektrolytlösung bevorzugt wenigstens einen Komplexbildner, beispielsweise ein Salz der Ameisensäure, insbesondere Kalium- oder Natriumformat. Das Verhältnis des Gewichtsanteils der dreiwertigen Chromverbindung zum Gewichtsanteil der Komplexbildner, insbesondere der Formate, liegt dabei bevorzugt zwischen 1:1,1 und 1:1,4 und besonders bevorzugt bei 1:1,25. Zur Erhöhung der Leitfähigkeit kann die Elektrolytlösung E ein Alkalimetallsulfat, beispielsweise Kalium- oder Natriumsulfat, enthalten. Die Konzentration der dreiwertigen Chromverbindung in der Elektrolytlösung E liegt dabei bei wenigstens 10g/l und besonders bevorzugt bei 20g/l oder mehr. Der pH-Wert der Elektrolytlösung wird durch Zugabe einer Säure, beispielsweise Schwefelsäure, auf einen bevorzugten Wert zwischen 2,0 und 3,0 und insbesondere auf pH=2,7 eingestellt.

Die Temperatur der Elektrolytlösung E ist zweckmäßig in allen Elektrolysetanks 1a-1c gleich hoch und liegt bevorzugt zwischen 25°C und 70°C. In besonders bevorzugten Ausführungsbeispielen des erfindungsgemäßen Verfahrens können jedoch in den Elektrolysetanks 1a-1c auch unterschiedliche Temperaturen der Elektrolytlösung eingestellt werden. So kann beispielsweise die Temperatur der Elektrolytlösung in dem letzten Elektrolysetank 1c niedriger sein als in den stromaufwärtig angeordneten Elektrolysetanks 1a und 1b. In dieser Ausführungsform des Verfahrens liegt die Temperatur der Elektrolytlösung in dem letzten Elektrolysetank 1c bevorzugt zwischen 25°C und 38°C und insbesondere bei 35°C. Die Temperatur der Elektrolytlösung in den ersten beiden Elektrolysetanks 1a, 1b liegt bei diesem Ausführungsbeispiel bevorzugt zwischen 40°C und 75°C und insbesondere bei 55°C. Durch die niedrigere Temperatur der Elektrolytlösung E wird in dem letzten Elektrolysetank 1c die Abscheidung einer Chrom-/Chromoxid-Schicht mit einem höheren Anteil von Chromoxid gefördert.

Die in den Elektrolysetanks 1a-1c angeordneten Anodenpaare AP werden so mit elektrischem Gleichstrom beaufschlagt, dass in den Elektrolysetanks 1a, 1b, 1c jeweils eine unterschiedliche Stromdichte vorliegt. In dem in Bandlaufrichtung v gesehen stromaufwärtigen, ersten Elektrolysetank 1a liegt eine niedrige Stromdichte j₁ vor, in dem in Bandlaufrichtung folgenden zweiten Elektrolysetank 1b liegt eine mittlere Stromdichte j₂ vor und in dem in Bandlaufrichtung gesehen letzten Elektrolysetank 1c liegt eine hohe Stromdichte j₃ vor, so dass die Relation j₁ < j₂ < j₃ gilt und die niedrige Stromdichte j₁ > 20 A/dm² ist.

Durch die eingestellte Stromdichte in dem jeweiligen Elektrolysetank wird auf wenigstens eine Seite des Weißblechbands M eine Chrom und Chromoxid enthaltende Schicht elektrolytisch abgeschieden, wobei in jedem der Elektrolysetanks eine Schicht B1, B2, B3 erzeugt wird. Aufgrund der unterschiedlichen Stromdichten j₁, j₂, j₃ in den einzelnen Elektrolysetanks 1a, 1b, 1c weist jede elektrolytisch aufgebrachte Schicht B1, B2, B3 dabei eine unterschiedliche Zusammensetzung auf, die sich insbesondere durch den Anteil von Chromoxid unterscheidet.

In Figur 3 ist schematisch eine Schnittdarstellung eines mit dem erfindungsgemäßen Verfahren elektrolytisch beschichteten Weißblechbands M gezeigt. Auf einer Seite des Weißblechbands M ist dabei eine Beschichtung B aufgebracht, die sich aus den einzelnen Schichten B1, B2, B3 zusammensetzt. Jede einzelne Schicht B1, B2, B3 wird dabei in einem der Elektrolysetanks 1a, 1b, 1c auf die Oberfläche appliziert.

Die Beschichtung B, die sich aus den einzelnen Schichten B1, B2, B3 zusammensetzt, enthält als wesentliche Bestandteile metallisches Chrom (Chrommetall) sowie Chromoxide (CrOx), wobei die Zusammensetzung der einzelnen Schichten B1, B2, B3 in Bezug auf ihren jeweiligen Gewichtsanteil von Chrommetall und Chromoxid aufgrund der unterschiedlichen Stromdichten j₁, j₂, j₃ in den Elektrolysetanks 1a, 1b, 1c unterschiedlich ist.

Der Schichtaufbau der auf dem Metallsubstart abgeschiedenen Schichten lässt sich durch GDOES- Spektren (*Glow Discharge Optical Emission Spectroscopy*) nachweisen. Auf dem Weißblechband-Substrat scheidet sich zunächst eine metallische Chromschicht mit einer Dicke von 10-15 nm ab. Die Oberfläche dieser Schicht oxidiert und liegt hauptsächlich als Chromoxid in der Form Cr₂O₃ oder als Misch-Oxid-Hydroxid in der Form Cr₂O₂(OH)₂ vor. Diese Oxidschicht ist wenige Nanometer dick. Zusätzlich bilden sich, durch die komplette Schicht gleichmäßig eingebaut, Chrom-Kohlenstoff und Chromsulfat- Verbindungen, welche aus der Reduktion des organischen Komplexbildners bzw. dem Sulfat der Elektrolytlösung gebildet werden. Typische GDOES- Spektren der in den einzelnen Elektrolysetanks abgeschiedenen Schichten B1, B2, B3 zeigen in den ersten Nanometern der Schicht einen starken Anstieg des Sauerstoffsignals, woraus sich erschließen lässt, dass die Oxidschicht an der Oberfläche der jeweiligen Schicht konzentriert ist (Figur 4).

Je nach Bandgeschwindigkeit steht das als Kathode geschaltete und durch die Elektrolysetanks 1a-1c geleitete Weißblechband M während einer Elektrolysedauer t_{E} elektrolytisch wirksam in Kontakt mit der Elektrolytlösung E. Bei Bandgeschwindigkeiten zwischen 100 und 700 m/min liegt die Elektrolysedauer in jedem der Elektrolysetanks 1a, 1b, 1c zwischen 0,5 und 2,0 Sekunden. Bevorzugt werden so hohe Bandgeschwindigkeiten eingestellt, dass die Elektrolysedauer t_{E} in jedem Elektrolysetank 1a, 1b, 1c kleiner als 2 Sekunden ist und insbesondere zwischen 0,6 Sekunden und 1,8 Sekunden liegt. Die gesamte Elektrolysedauer in der das Weißblechband M über alle Elektrolysetanks 1a-1c hinweg elektrolytisch wirksam in Kontakt mit der Elektrolytlösung E steht, beträgt entsprechend zwischen 1,8 und 5,4 Sekunden.

Durch die niedrige Stromdichte j₁ in dem ersten Elektrolysetank 1a weist die in dem ersten Elektrolysetank 1a aufgebrachte Schicht B1 im Vergleich zu der Schicht B2, die in dem zweiten (mittleren) Elektrolysetank 1b aufgebracht wird, einen höheren Oxidanteil auf, da sich bei kleineren Stromdichten, die sich innerhalb des Regime II befinden, höhere Oxidanteile in der Beschichtung ausbilden. Im letzten Elektrolysetank 1c wird eine Stromdichte j3 eingestellt, die im Regime III liegt, in dem ein erhöhter Chromoxidanteil in der Beschichtung erzeugt wird, der bevorzugt bei mehr als 40 Gew.% und besonders bevorzugt bei mehr als 50 Gew.% liegt.

In Tabelle 1 sind beispielhaft geeignete Stromdichten j₁, j₂, j₃ in den einzelnen Elektrolysetanks 1a, 1b, 1c bei verschiedenen Bandgeschwindigkeiten dargestellt. Aus Tabelle 1 ist ersichtlich, dass die Stromdichten j₁ im ersten Elektrolysetank 1a im Vergleich zu den Stromdichten j2 in dem zweiten Elektrolysetank 1b geringfügig kleiner sind und oberhalb eines unteren Grenzwerts von j₀ = 20 A/dm² liegen. Die in den ersten beiden Elektrolysetanks 1a, 1b vorliegenden Stromdichten j₁, j₂ befinden sich im Regime II, in dem ein linearer Zusammenhang zwischen der Stromdichte und der elektrolytisch abgeschiedenen Menge des Chroms (bzw. der abgeschiedenen Gewichtsauflage von Chrom) vorliegt. Die Stromdichte j₁ des ersten Elektrolysetanks 1a ist dabei zweckmäßig so ausgewählt, dass sie nahe an der ersten Stromdichteschwelle liegt, die das Regime I (in dem noch keine Chromabscheidung erfolgt) von dem Regime II abgrenzt. Bei diesen niedrigen Stromdichten j₁ wird eine Chrommetall-Chromoxid-Beschichtung (Schicht B1) auf der Oberfläche des Weißblechbands M mit einem höheren Chromoxid-Anteil abgeschieden, als bei höheren Stromdichten innerhalb des Regime II. Deshalb weist die in dem ersten Elektrolysetank 1a abgeschiedene Schicht B1 im Vergleich zu der im zweiten Elektrolysetank 1b abgeschiedenen Beschichtung B2 einen höheren Chromoxid-Anteil auf.

In dem letzten Elektrolysetank 1a wird eine Stromdichte j₃ eingestellt, die oberhalb der zweiten Stromdichteschwelle liegt, welche das Regime II von dem Regime III abgrenzt. Die Stromdichte j₃ des letzten Elektrolysetanks 1c liegt also in dem Regime III, in dem eine teilweise Zersetzung der Chrommetall-Chromoxid-Beschichtung erfolgt und ein wesentlich höherer Chromoxid-Anteil abgeschieden wird als bei Stromdichten im Regime II. Aus diesem Grund weist die im letzten Elektrolysetank 1c abgeschiedene Beschichtung B3 einen hohen Chromoxid-Anteil auf, der höher ist, als die Chromoxid-Anteile in den Beschichtungen B1 und B2.

Nach der elektrolytischen Beschichtung wird das mit der Beschichtung B versehene Weißblechband M gespült, getrocknet und eingeölt (beispielsweise mit DOS). Danach kann das elektrolytisch mit der Beschichtung B beschichtete Weißblechband M mit einer organischen Auflage auf die Oberfläche der Beschichtung B versehen werden. Bei der organischen Auflage kann es sich beispielsweise um einen organischen Lack oder um Polymerfilme aus thermoplastische Polymeren wie PET, PP oder Mischungen davon handeln. Die organische Auflage kann entweder in einem "Coil Coating"-Verfahren oder in einem Tafel-Verfahren appliziert werden, wobei das beschichtete Weißblechband in dem Tafel-Verfahren zunächst in Tafeln zerteilt wird, die anschließend mit einem organischen Lack lackiert oder mit einem Polymerfilm beschichtet werden.

In Figur 2 ist eine zweite Ausführungsform einer Bandbeschichtungsanlage mit acht in Bandlaufrichtung v hintereinander angeordneten Elektrolysetanks 1a-1h gezeigt. Die Elektrolysetanks 1a-1h sind dabei in drei Gruppen gruppiert, nämlich eine vordere Gruppe mit den beiden ersten Elektrolysetanks 1a, 1b, eine mittlere Gruppe mit den in Bandlaufrichtung nachfolgenden Elektrolysetanks 1c-1f und eine hintere Gruppe mit den beiden letzten Elektrolysetanks 1g und 1h. In den Gruppen von Elektrolysetanks liegen jeweils unterschiedlich hohe Stromdichten j₁, j₂, j₃ vor, wobei in der vorderen Gruppe von Elektrolysetanks 1a, 1b eine niedrige Stromdichte j₁, in der mittleren Gruppe von Elektrolysetanks 1c-1f eine mittlere Stromdichte j₂ und in der hinteren Gruppe von Elektrolysetanks 1g, 1h eine hohe Stromdichte j₃ vorliegt, wobei j₁ < j₂ < j₃ ist und die niedrige Stromdichte j₁ > 20A/dm² ist.

In der vorderen Gruppe von Elektrolysetanks 1a, 1b wird elektrolytisch eine Chrom und Chromoxid enthaltende Schicht B1 und in der zweiten Gruppe von Elektrolysetanks 1c-1f eine zweite Schicht B2 und in der hinteren Gruppe von Elektrolysetanks 1g, 1h eine dritte Schicht B3 auf das Weißblechband M appliziert. Wie bei dem Ausführungsbeispiel von Figur 1 weisen die Schichten B1, B2, B3 dabei aufgrund der unterschiedlichen Stromdichten j₁, j₂, j₃ in den hintereinander angeordneten Gruppen von Elektrolysetanks unterschiedliche Zusammensetzung auf, wobei die Schicht B1 einen höheren Chromoxid-Anteil enthält als die zweite Schicht B2 und die dritte Schicht B3 einen höheren Chromoxid-Anteil enthält als die beiden Schichten B1 und B2.

In **Tabelle 2** sind analog zur Tabelle 1 beispielhaft geeignete Stromdichten j₁, j₂, j₃ in den einzelnen Elektrolysetanks 1a bis 1h bei verschiedenen Bandgeschwindigkeiten v dargestellt, wobei in den Elektrolysetanks 1a, 1b der vorderen Gruppe jeweils eine niedrige Stromdichte j₁, in den Elektrolysetanks 1c bis 1f der mittleren Gruppe jeweils eine mittlere Stromdichte j₂ und in den Elektrolysetanks 1g, 1h der hinteren Gruppe jeweils eine hohe Stromdichte j₃ eingestellt ist, wobei j₁ < j₂ < j₃ ist.

Die mit dem erfindungsgemäßen Verfahren in der Bandbeschichtungsanlage von Figur 2 erzeugte Beschichtung B auf der Oberfläche des Weißblechbands M weist damit im Wesentlichen die gleiche Zusammensetzung und Struktur auf wie in Figur 3 dargestellt.

Mit der Bandbeschichtungsanlage von Figur 2 können wegen der höheren Anzahl der Elektrolysetanks und der damit einhergehenden höheren Gesamt-Elektrolysedauer, in der sich das als Kathode geschaltete Weißblechband elektrolytisch wirksam in Kontakt mit der Elektrolytlösung E befindet, Beschichtungen B mit höheren Gewichtsauflagen erzeugt werden.

Zur Erzielung einer ausreichenden Korrosionsbeständigkeit weisen die Beschichtungen B bevorzugt eine gesamte Gewichtsauflage des Chroms von wenigstens 40 mg/m² und besonders bevorzugt von 70 mg/m² bis 180 mg/m² auf. Der im Chromoxid enthaltenen Anteil der gesamten Gewichtsauflage des Chroms liegt dabei, gemittelt über die gesamte Auflage der Beschichtung B, bei wenigstens 5% und bevorzugt zwischen 10% und 15%. Zweckmäßig weist die Beschichtung B insgesamt einen Chromoxid-Anteil mit einer Gewichtsauflage des als Chromoxid gebundenen Chroms von wenigstens 3 mg Chrom pro m² und insbesondere von 3 bis 15 mg/m² auf. Bevorzugt beträgt die Gewichtsauflage des als Chromoxid gebundenen Chroms, gemittelt über die gesamte Auflage der Beschichtung B, wenigstens 7 mg Chrom pro m². Eine gute Haftung von organischen Lacken oder thermoplastischen Polymermaterialien auf der Oberfläche der Beschichtung B kann bei Gewichtsauflagen des Chromoxid bis ca. 15 mg/m² erzielt werden. Ein bevorzugter Bereich für die Gewichtsauflage des Chromoxid in der Beschichtung B liegt daher zwischen 5 und 15 mg/ m².

Die gesamte Elektrolysedauer, in der das Weißblechband M elektrolytisch wirksamen Kontakt mit der Elektrolytlösung E steht, liegt in dem Ausführungsbeispiel von Figur 2 über alle Elektrolysetanks 1a-1h hinweg bevorzugt bei weniger als 16 Sekunden und insbesondere zwischen 4 und 16 Sekunden.

**Tabelle 1:**

| Stromdichten j₁, j₂, j₃ in den einzelnen Elektrolysetanks des ersten Ausführungsbeispiels (mit 3 Elektrolysetanks 1a - 1c) bei verschiedenen Bandgeschwindigkeiten v: | | | | |
|---|---|---|---|---|
| Tank | 1a | 1b | 1c | |
| v [m/min] | J₁/ [A/dm²] | J₂/ [A/dm²] | J₃/ [A/dm²] | |
| 100 | 25 | 29 | 75 | |
| 150 | 41 | 45 | 91 | |
| 200 | 57 | 61 | 107 | |
| 300 | 73 | 77 | 133 | |
| 400 | 89 | 93 | 149 | |
| 500 | 105 | 109 | 165 | |

**Tabelle 2:**

| Stromdichten j₁, j₂, j₃ in den einzelnen Elektrolysetanks des zweiten Ausführungsbeispiels (mit 8 Elektrolysetanks 1a - 1h, die zu drei Gruppen gruppiert sind) bei verschiedenen Bandgeschwindigkeiten v: | | | | | | | | |
|---|---|---|---|---|---|---|---|---|
| Tank | 1a | 1b | 1c | 1d | 1e | 1f | 1g | 1h |
| v [m/min] | J₁/ [A/dm²] | J₁/ [A/dm²] | J₂/ [A/dm²] | J₂/ [A/dm²] | J₂/ [A/dm²] | J₂/ [A/dm²] | J₃/ [A/dm²] | J₃/ [A/dm²] |
| 100 | 25 | 25 | 29 | 29 | 29 | 29 | 75 | 75 |
| 150 | 41 | 41 | 45 | 45 | 45 | 45 | 91 | 91 |
| 200 | 57 | 57 | 61 | 61 | 61 | 61 | 107 | 107 |
| 300 | 73 | 73 | 77 | 77 | 77 | 77 | 133 | 133 |
| 400 | 89 | 89 | 93 | 93 | 93 | 93 | 149 | 149 |
| 500 | 105 | 105 | 109 | 109 | 109 | 109 | 165 | 165 |

## Patentansprüche

1. Verfahren zur Herstellung eines mit einer Beschichtung (B) beschichteten Weißblechbands (M), wobei die Beschichtung (B) Chrommetall und Chromoxid enthält und elektrolytisch aus einer Elektrolytlösung (E), welche eine dreiwertige Chromverbindung in einer Konzentration von wenigstens 10 g/l enthält, auf das Weißblechband (M) aufgebracht wird, indem das Weißblechband (M) als Kathode geschaltet in Kontakt mit der Elektrolytlösung (E) gebracht wird, **dadurch gekennzeichnet, dass** das Weißblechband (M) nacheinander mit einer vorgegebenen Bandgeschwindigkeit (v) in einer Bandlaufrichtung durch mehrere in Bandlaufrichtung hintereinander angeordnete Elektrolysetanks (1a bis 1h) geleitet wird, wobei in dem in Bandlaufrichtung gesehen ersten Elektrolysetank (1a) oder in einer vorderen Gruppe von Elektrolysetanks (1a, 1b) eine niedrige Stromdichte (j₁), in einem in Bandlaufrichtung folgenden zweiten Elektrolysetank (1c) oder in einer mittleren Gruppe von Elektrolysetanks (1c - 1f) eine mittlere Stromdichte (j₂) und in einem in Bandlaufrichtung gesehen letzten Elektrolysetank (1h) oder in einer hinteren Gruppe von Elektrolysetanks (1g, 1h) eine hohe Stromdichte (j₃) vorliegt, wobei j₁ ≤ j₂ < j₃ ist und die niedrige Stromdichte (j₁) größer als 20 A/dm² ist.

2. Verfahren nach Anspruch 1, **dadurch gekennzeichnet, dass** die Stromdichten (j₁, j₂, j₃) in den Elektrolysetanks (1a - 1h) jeweils an die Bandgeschwindigkeit (v) angepasst wird, wobei insbesondere und zumindest im Wesentlichen ein linearer Zusammenhang zwischen der Bandgeschwindigkeit (v) und der jeweiligen Stromdichte (j₁, j₂, j₃) vorliegt.

3. Verfahren nach Anspruch 1 oder 2, **dadurch gekennzeichnet, dass** in jedem Elektrolysetank (1a - 1h) wenigstens ein Anodenpaar (AP) mit zwei gegenüberliegenden Anoden angeordnet ist, wobei das Weißblechband zwischen den gegenüberliegenden Anoden eines Anodenpaars (AP) durchläuft.

4. Verfahren nach Anspruch 3, **dadurch gekennzeichnet, dass** in dem in Bandlaufrichtung gesehen letzten Elektrolysetank (1c; 1h) wenigstens ein Anodenpaar (APc) vorgesehen ist, welches im Vergleich zu den Anodenpaaren (AP) in den vorangehenden Elektrolysetanks (1a, 1b bzw. 1a bis 1g) eine geringere Ausdehnung in Bandlaufrichtung aufweist.

5. Verfahren nach einem der voranstehenden Ansprüche, **dadurch gekennzeichnet, dass** die Elektrolysedauer (t_{E}), in der das Weißblechband (M) elektrolytisch wirksam in Kontakt mit der Elektrolytlösung (E) steht, in jedem der Elektrolysetanks (1a-1c; 1a - 1h) kleiner als 2,0 Sekunden ist und insbesondere zwischen 0,5 und 1,9 Sekunden liegt und bevorzugt kleiner als 1,0 Sekunden ist und insbesondere zwischen 0,6 Sekunden und 0,9 Sekunden liegt.

6. Verfahren nach Anspruch einem der voranstehenden Ansprüche, **dadurch gekennzeichnet, dass** die gesamte Elektrolysedauer (t_{E}), in der das Weißblechband (M) elektrolytisch wirksam in Kontakt mit der Elektrolytlösung (E) steht, über alle Elektrolysetanks (1a-1c; 1a - 1h) hinweg kleiner als 16 Sekunden ist und insbesondere zwischen 4 und 16 Sekunden liegt und bevorzugt kleiner als 8 Sekunden ist und insbesondere zwischen 5 Sekunden und 7 Sekunden liegt.

7. Verfahren nach einem der voranstehenden Ansprüche, **dadurch gekennzeichnet, dass** die Elektrolysetanks (1a-1c; 1a bis 1h) mit der Elektrolytlösung (E) befüllt sind, wobei die Zusammensetzung und/oder die Temperatur der Elektrolytlösung (E) in allen Elektrolysetanks (1a bis 1h) zumindest im Wesentlichen gleich ist.

8. Verfahren nach einem der voranstehenden Ansprüche, **dadurch gekennzeichnet, dass** die mittlere Temperatur der Elektrolytlösung (E) in allen Elektrolysetanks (1a-1c; 1a bis 1h) weniger als 40°C beträgt.

9. Verfahren nach einem der voranstehenden Ansprüche, **dadurch gekennzeichnet, dass** die mittlere Temperatur der Elektrolytlösung in dem letzten Elektrolysetank (1c; 1h) oder der hinteren Gruppe von Elektrolysetanks (1g, 1h) zwischen 20°C und 40°C und bevorzugt zwischen 25°C und 38°C und insbesondere bei 35°C liegt.

10. Verfahren nach einem der Ansprüche 1 bis 6, **dadurch gekennzeichnet, dass** die Temperatur der Elektrolytlösung in dem letzten Elektrolysetank (1c; 1h) unter 40°C ist und insbesondere zwischen 25°C und 38°C liegt und dass die Temperatur der Elektrolytlösung in den dem letzten Elektrolysetank (1h) vorangehenden Elektrolysetanks (1a, 1b; 1a bis 1g) höher als 40°C ist und insbesondere zwischen 40°C und 70°C liegt.

11. Verfahren nach einem der voranstehenden Ansprüche, **dadurch gekennzeichnet, dass** die Elektrolytlösung (E) neben der dreiwertigen Chromverbindung, die bevorzugt basisches Cr(III)-Sulfat (Cr₂(SO₄)₃) umfasst, wenigstens einen Komplexbildner, insbesondere ein Alkalimetallcarboxylat, bevorzugt ein Salz der Ameisensäure, insbesondere Kaliumformat oder Natriumformat, umfasst, wobei das Verhältnis des Gewichtsanteils der dreiwertigen Chromverbindung zum Gewichtsanteil der Komplexbildner, insbesondere der Formiate, zwischen 1:1,1 und 1:1,4 und bevorzugt zwischen 1:1,2 und 1:1,3 und besonders bevorzugt bei 1:1,25 liegt, und dass die Elektrolytlösung zur Erhöhung der Leitfähigkeit bevorzugt ein Alkalimetallsulfat, insbesondere Kalium- oder Natriumsulfat, umfasst, und/oder frei von Halogeniden, insbesondere frei von Chlorid- und Bromid-Ionen sowie frei von einem Pufferungsmittel und insbesondere frei von einem Borsäure-Puffer ist.

12. Verfahren nach einem der voranstehenden Ansprüche, **dadurch gekennzeichnet, dass** die Konzentration der dreiwertigen Chromverbindung in der Elektrolytlösung mehr als 15 g/l beträgt und besonders bevorzugt bei 20 g/l oder mehr liegt und/oder dass der pH-Wert der Elektrolytlösung, gemessen bei einer Temperatur von 20°C, zwischen 2,0 und 3,0 und bevorzugt zwischen 2,5 und 2,9 und besonders bevorzugt bei 2,7 liegt.

13. Verfahren nach einem der voranstehenden Ansprüche, **dadurch gekennzeichnet, dass** das Weißblechband mit einer Bandgeschwindigkeit von mindestens 100 m/min durch die Elektrolysetanks (1a-1c; 1a bis 1h) bewegt wird.

14. Verfahren nach einem der voranstehenden Ansprüche, **dadurch gekennzeichnet, dass** die aus der Elektrolytlösung aufgebrachte Beschichtung eine gesamte Gewichtsauflage des Chroms von wenigstens 40 mg/m², bevorzugt von 70 mg/m² bis 180 mg/m² aufweist, wobei der im Chromoxid enthaltene Anteil der gesamten Gewichtsauflage des Chroms bei wenigstens 5%, bevorzugt bei 10 bis 15% liegt und/oder dass die aus der Elektrolytlösung aufgebrachte Beschichtung einen Chromoxidanteil mit einer Gewichtsauflage des als Chromoxid gebundenen Chroms von wenigstens 3 mg Cr pro m², insbesondere von 3 bis 15 mg/m² und bevorzugt von wenigstens 7 mg Cr pro m² aufweist.

15. Verfahren nach einem der voranstehenden Ansprüche, **dadurch gekennzeichnet, dass** in dem ersten Elektrolysetank (1a) oder in der vorderen Gruppe von Elektrolysetanks (1a, 1b) eine Chrommetall und Chromoxid enthaltende Beschichtung (B) mit einem Gewichtsanteil des Chromoxid von mehr als 5%, insbesondere von 6 bis 15 % auf der Oberfläche des Weißblechbands abgeschieden wird und/oder dass in dem zweiten Elektrolysetank (1b) oder in der mittleren Gruppe von Elektrolysetanks (1c - 1f) eine Chrommetall und Chromoxid enthaltende Beschichtung (B) mit einem Gewichtsanteil des Chromoxid von weniger als 5%, insbesondere von 1 bis 3 %, auf der Oberfläche des Weißblechbands abgeschieden wird und/oder dass in dem dritten Elektrolysetank (1c) oder in der hinteren Gruppe von Elektrolysetanks (1g, 1h) eine Chrommetall und Chromoxid enthaltende Beschichtung (B) mit einem Gewichtsanteil des Chromoxid von mehr als 40%, insbesondere von 50 bis 80 % auf der Oberfläche des Weißblechbands abgeschieden wird.

## Claims

1. Method for producing a tinplate strip (M) coated with a coating (B), wherein the coating (B) contains chromium metal and chromium oxide and is electrolytically applied to the tinplate strip (M) from an electrolyte solution (E), which contains a trivalent chromium compound in a concentration of at least 10 g/l, by bringing the tinplate strip (M) as a cathode in contact with the electrolyte solution (E), **characterised in that** the tinplate strip (M) is passed successively at a predetermined strip speed (v) in a strip running direction through a plurality of electrolysis tanks (1a to 1h) arranged one behind the other in the strip running direction, wherein a low current density (j₁) is present in the first electrolysis tank (1a) seen in the strip running direction or in a front group of electrolysis tanks (1a, 1b), a medium current density (j₂) is present in a second electrolysis tank (1c) following in the strip running direction or in a middle group of electrolysis tanks (1c - 1f) and a high current density (j₃) is present in a last electrolysis tank (1h) seen in the strip running direction or in a rear group of electrolysis tanks (1g, 1h), wherein j₁ ≤ j₂ < j₃ and the low current density (j₁) is greater than 20 A/dm².

2. Method according to claim 1, **characterised in that** the current densities (j₁ , j₂ , j₃ ) in the electrolysis tanks (1a - 1h) are each adapted to the strip speed (v), wherein in particular and at least essentially a linear relationship between the strip speed (v) and the respective current density (j₁ , j₂ , j₃) is given.

3. Method according to claim 1 or 2, **characterised in that** at least one anode pair (AP) with two opposing anodes is arranged in each electrolysis tank (1a - 1h), wherein the tinplate strip is passing between the opposing anodes of an anode pair (AP).

4. Method according to claim 3, **characterised in that** at least one anode pair (APc) is provided in the last electrolysis tank (1c; 1h) as seen in the strip running direction, said anode pair having a smaller extension in the strip running direction compared to the anode pairs (AP) in the preceding electrolysis tanks (1a, 1b or 1a to 1g).

5. Method according to one of the preceding claims, **characterised in that** the electrolysis time (t_{E}), in which the tinplate strip (M) is in electrolytically effective contact with the electrolyte solution (E), is less than 2.0 seconds in each of the electrolysis tanks (1a-1c; 1a - 1h) and in particular is between 0.5 and 1.9 seconds and preferably is less than 1.0 seconds and in particular is between 0.6 seconds and 0.9 seconds.

6. Method according to one of the preceding claims, **characterised in that** the total electrolysis time (t_{E}), in which the tinplate strip (M) is electrolytically effective in contact with the electrolyte solution (E), is less than 16 seconds over all electrolysis tanks (1a-1c; 1a - 1h) and in particular is between 4 and 16 seconds and preferably is less than 8 seconds and in particular is between 5 seconds and 7 seconds.

7. Method according to one of the preceding claims, **characterised in that** the electrolysis tanks (1a-1c; 1a to 1h) are filled with the electrolyte solution (E), wherein the composition and/or the temperature of the electrolyte solution (E) is at least substantially the same in all electrolysis tanks (1a to 1h).

8. Method according to one of the preceding claims, **characterised in that** the mean temperature of the electrolyte solution (E) in all electrolysis tanks (1a-1c; 1a to 1h) is less than 40°C.

9. Method according to one of the preceding claims, **characterised in that** the mean temperature of the electrolyte solution in the last electrolysis tank (1c; 1h) or the rear group of electrolysis tanks (1g, 1h) is between 20°C and 40°C and preferably between 25°C and 38°C and in particular at 35°C.

10. Method according to one of claims 1 to 6, **characterised in that** the temperature of the electrolyte solution in the last electrolysis tank (1c; 1h) is below 40°C and in particular is between 25°C and 38°C and that the temperature of the electrolyte solution in the electrolysis tanks (1a, 1b; 1a to 1g) preceding the last electrolysis tank (1h) is higher than 40°C and in particular is between 40°C and 70°C.

11. Method according to one of the preceding claims, **characterised in that** the electrolyte solution (E) comprises, in addition to the trivalent chromium compound, which preferably comprises basic Cr(III) sulphate (Cr₂ (SO )₄₃ ), at least one complexing agent, in particular an alkali metal carboxylate, preferably a salt of formic acid, in particular potassium formate or sodium formate, wherein the ratio of the proportion by weight of the trivalent chromium compound to the proportion by weight of the complexing agents, in particular the formates, is between 1:1.1 and 1:1.4 and preferably between 1:1.2 and 1:1.3 and particularly preferably at 1:1.25, and that the electrolyte solution for increasing the conductivity preferably comprises an alkali metal sulphate, in particular potassium or sodium sulphate, and/or is free from halides, in particular free from chloride and bromide ions and free from a buffering agent and in particular free from a boric acid buffer.

12. Method according to one of the preceding claims, **characterised in that** the concentration of the trivalent chromium compound in the electrolyte solution is more than 15 g/l and is particularly preferably 20 g/l or more and/or **in that** the pH value of the electrolyte solution, measured at a temperature of 20°C, is between 2.0 and 3.0 and preferably between 2.5 and 2.9 and particularly preferably 2.7.

13. Method according to one of the preceding claims, **characterised in that** the tinplate strip is moved through the electrolysis tanks (1a-1c; 1a to 1h) at a strip speed of at least 100 m/min.

14. Methods according to one of the preceding claims, **characterised in that** the coating applied from the electrolyte solution has a total weight of chromium of at least 40 mg/m², preferably from 70 mg/m² to 180 mg/m² , the proportion of the total weight of chromium contained in the chromium oxide being at least 5%, preferably from 10 to 15% , and/or that the coating applied from the electrolyte solution has a chromium oxide content with a weight of the chromium bound as chromium oxide of at least 3 mg Cr per m², in particular from 3 to 15 mg/m² and preferably of at least 7 mg Cr per m².

15. Method according to one of the preceding claims, **characterized in that** in the first electrolysis tank (1a) or in the front group of electrolysis tanks (1a, 1b) a coating (B) containing chromium metal and chromium oxide with a weight proportion of the chromium oxide of more than 5%, in particular from 6 to 15%, is deposited on the surface of the tinplate strip, and/or **in that** in the second electrolysis tank (1b) or in the middle group of electrolysis tanks (1c - 1f) a coating (B) containing chromium metal and chromium oxide with a chromium oxide content by weight of less than 5%, in particular from 1 to 3%, is deposited on the surface of the tinplate strip, and/or **in that** in the third electrolysis tank (1c) or in the rear group of electrolysis tanks (1g, 1h) a coating (B) containing chromium metal and chromium oxide with a chromium oxide content by weight of more than 40%, in particular from 50 to 80%, is deposited on the surface of the tinplate strip.

## Revendications

1. Procédé de fabrication d'une bande en fer-blanc (M) revêtue d'un revêtement (B), dans lequel le revêtement (B) contient du chrome métallique et de l'oxyde de chrome et est appliqué électrolytiquement à partir d'une solution électrolytique (E), qui contient un composé chromé trivalent en une concentration d'au moins 10 g/l, sur la bande en fer-blanc (M) en mettant en contact la bande en fer-blanc (M), montée en tant que cathode, avec la solution électrolytique (E), **caractérisé en ce que** la bande en fer-blanc (M) est conduite successivement à une vitesse de bande prédéfinie (v) dans une direction de marche de bande à travers plusieurs cuves d'électrolyse (1a à 1h), disposées les unes derrière les autres dans la direction de marche de bande, dans lequel une densité de courant faible (j₁) règne dans la première cuve d'électrolyse (1a) vue dans la direction de marche de bande ou dans un groupe avant de cuves d'électrolyse (1a, 1b), une densité de courant moyenne (j₂) règne dans une deuxième cuve d'électrolyse (1c) suivant dans la direction de marche de bande ou dans un groupe médian de cuves d'électrolyse (1c à 1f) et une densité de courant élevée (j₃) règne dans une dernière cuve d'électrolyse (1h) vue dans la direction de marche de bande ou dans un groupe arrière de cuves d'électrolyse (1g, 1h), dans lequel j₁ ≤ j₂ < j₃ et la densité de courant faible (j₁) est supérieure à 20 A/dm².

2. Procédé selon la revendication 1, **caractérisé en ce que** les densités de courant (j₁, j₂, j₃) dans les cuves d'électrolyse (1a à 1h) sont respectivement adaptées à la vitesse de bande (v), dans lequel en particulier et au moins principalement un rapport linéaire existe entre la vitesse de bande (v) et la densité de courant respective (j₁, j₂, j₃).

3. Procédé selon la revendication 1 ou 2, **caractérisé en ce qu'**au moins une paire d'anodes (AP) ayant deux anodes opposées est disposée dans chaque cuve d'électrolyse (1a à 1h), dans lequel la bande en fer-blanc court entre les anodes opposées d'une paire d'anodes (AP).

4. Procédé selon la revendication 3, **caractérisé en ce qu'**au moins une paire d'anodes (APc) est prévue dans la dernière cuve d'électrolyse (1c ; 1h) vue dans la direction de marche de bande, laquelle présente par rapport aux paires d'anodes (AP) dans les cuves d'électrolyse précédentes (1a, 1b et/ou 1a à 1g) une extension plus faible dans la direction de marche de bande.

5. Procédé selon l'une des revendications précédentes, **caractérisé en ce que** la durée d'électrolyse (t_{E}) pendant laquelle la bande en fer-blanc (M) est efficacement en contact électrolytique avec la solution électrolytique (E), dans chacune des cuves d'électrolyse (1a à 1c ; 1a à 1h), est inférieure à 2,0 secondes et se situe notamment entre 0,5 et 1,9 secondes, et est de préférence inférieure à 1,0 seconde et se situe notamment entre 0,6 seconde et 0,9 seconde.

6. Procédé selon l'une des revendications précédentes, **caractérisé en ce que** la durée d'électrolyse totale (t_{E}) pendant laquelle la bande en fer-blanc (M) est efficacement en contact électrolytique avec la solution électrolytique (E), sur toutes les cuves d'électrolyse (1a à 1c ; 1a à 1h), est inférieure à 16 secondes et se situe notamment entre 4 et 16 secondes, et est de préférence inférieure à 8 secondes et se situe notamment entre 5 secondes et 7 secondes.

7. Procédé selon l'une des revendications précédentes, **caractérisé en ce que** les cuves d'électrolyse (1a à 1c ; 1a à 1h) sont remplies avec la solution électrolytique (E), dans lequel la composition et/ou la température de la solution électrolytique (E) sont au moins sensiblement identiques dans toutes les cuves d'électrolyse (1a à 1h).

8. Procédé selon l'une des revendications précédentes, **caractérisé en ce que** la température moyenne de la solution électrolytique (E) dans toutes les cuves d'électrolyse (1a à 1c ; 1a à 1h) est inférieure à 40 °C.

9. Procédé selon l'une des revendications précédentes, **caractérisé en ce que** la température moyenne de la solution électrolytique dans la dernière cuve d'électrolyse (1c ; 1h) ou le groupe arrière de cuves d'électrolyse (1g, 1h) se situe entre 20 °C et 40 °C et de manière préférée entre 25 °C et 38 °C et en particulier vers 35 °C.

10. Procédé selon l'une des revendications 1 à 6, **caractérisé en ce que** la température moyenne de la solution électrolytique dans la dernière cuve d'électrolyse (1c ; 1h) est inférieure à 40 °C et se situe notamment entre 25 °C et 38 °C et **en ce que** la température de la solution électrolytique dans les cuves d'électrolyse (1a, 1b ; 1a à 1g) précédant la dernière cuve d'électrolyse (1h) est supérieure à 40 °C et se situe notamment entre 40 °C et 70 °C.

11. Procédé selon l'une des revendications précédentes, **caractérisé en ce que** la solution électrolytique (E) comprend, hormis le composé chromé trivalent, qui comprend de préférence du sulfate basique de Cr(III) (Cr₂(SO₄)₃), au moins un agent complexant, en particulier un carboxylate de métal alcalin, de préférence un sel de l'acide formique, notamment du formiate de potassium ou du formiate de sodium, dans lequel le rapport de la proportion en poids du composé chromé trivalent sur la proportion en poids de l'agent complexant, notamment des formiates, se situe entre 1/1,1 et 1/1,4, et de préférence entre 1/1,2 et 1/1,3 et de manière particulièrement préférée vers 1/1,25, et **en ce que** la solution électrolytique comprend, pour augmenter la conductivité, de préférence un sulfate de métal alcalin, en particulier du sulfate de potassium ou de sodium, et/ou est exempte d'halogénures, en particulier exempte d'ions chlorure et bromure et exempte d'un agent tampon et notamment exempte d'un tampon d'acide borique.

12. Procédé selon l'une des revendications précédentes, **caractérisé en ce que** la concentration du composé chromé trivalent dans la solution électrolytique est supérieure à 15 g/l et de manière particulièrement préférée se situe vers 20 g/l ou plus et/ou **en ce que** le pH de la solution électrolytique, mesuré à une température de 20 °C, se situe entre 2,0 et 3,0 et de manière préférée entre 2,5 et 2,9 et de manière particulièrement préférée vers 2,7.

13. Procédé selon l'une des revendications précédentes, **caractérisé en ce que** la bande en fer-blanc est déplacée à une vitesse de bande d'au moins 100 m/min à travers les cuves d'électrolyse (1a à 1c ; 1a à 1h).

14. Procédé selon l'une des revendications précédentes, **caractérisé en ce que** le revêtement déposé à partir de la solution électrolytique présente une application totale en poids de chrome d'au moins 40 mg/m², de préférence de 70 mg/m² à 180 mg/m², dans lequel la proportion de l'application totale en poids de chrome contenue dans l'oxyde de chrome se situe vers 5 % au moins, de préférence vers 10 à 15 % et/ou **en ce que** le revêtement déposé à partir de la solution électrolytique présente une proportion d'oxyde de chrome avec une application en poids du chrome lié en tant qu'oxyde de chrome d'au moins 3 mg de Cr par m², en particulier de 3 à 15 mg/m² et de manière préférée d'au moins 7 mg de Cr par m².

15. Procédé selon l'une des revendications précédentes, **caractérisé en ce que**, dans la première cuve d'électrolyse (1a) ou dans le groupe avant de cuves d'électrolyse (1a, 1b), un revêtement (B) contenant du chrome métallique et de l'oxyde de chrome avec une proportion en poids d'oxyde de chrome supérieure à 5 %, en particulier de 6 à 15 %, est déposé sur la surface de la bande en fer-blanc et/ou **en ce que**, dans la deuxième cuve d'électrolyse (1b) ou dans le groupe médian de cuves d'électrolyse (1c à 1f), un revêtement (B) contenant du chrome métallique et de l'oxyde de chrome avec une proportion en poids d'oxyde de chrome inférieure à 5 %, en particulier de 1 à 3 %, est déposé sur la surface de la bande en fer-blanc et/ou **en ce que**, dans la troisième cuve d'électrolyse (1c) ou dans le groupe arrière de cuves d'électrolyse (1g, 1h), un revêtement (B) contenant du chrome métallique et de l'oxyde de chrome avec une proportion en poids d'oxyde de chrome supérieure à 40 %, en particulier de 50 à 80 %, est déposé sur la surface de la bande en fer-blanc.
